# EUROPÄISCHE PATENTSCHRIFT

(11) **EP 0 049 532 B1**
(45) Veröffentlichungstag und Bekanntmachung des Hinweises auf die Patenterteilung: **13.02.1985**
(21) Anmeldenummer: 81108036.5
(22) Anmeldetag: 07.10.1981
(51) Int. Cl.: C23C 8/20

(54) **Verfahren zum Aufkohlen und kohlungsneutralen Glühen von Werkstücken**
Process for the carbonization and heat-treatment of steels in a non-carbon-affecting atmosphere
Procédé pour la cémentation et pour le traitement thermique de pièces en acier sans modification de la teneur en carbone

(30) Priorität: 08.10.1980 DE 3038081
(43) Veröffentlichungstag der Anmeldung: 14.04.1982
(73) Patentinhaber: Linde Aktiengesellschaft, 65189 Wiesbaden (DE)
(72) Erfinder: Strigl, Reinhard, D-8000 München 50 (DE); Reverchon, Thomas, D-8000 München 90 (DE); Jurmann, Alexander, D-8025 Unterhaching (DE); Danzer, Wolfgang, Dr., 06400 Alphaville Barueri Sao Paulo (BR)
(74) Vertreter: Schaefer, Gerhard, Dr.

## Beschreibung

Die Erfindung betrifft ein Verfahren zum Aufkohlen und kohlungsneutralen Glühen von Werkstücken, die in einem Ofen der Einwirkung eines aus einer pulsierend strömenden organischen Flüssigkeit und weiteren Komponenten gebildeten Gasgemisches ausgesetzt werden.

Es ist bekannt, Wärmebehandlungsöfen für Metalle mit einem aus Dämpfen organischer Flüssigkeiten und weiteren Komponenten gebildeten Gasgemisch zu speisen. Hierzu wird ein Stickstoffstrom, der mit den Dämpfen der organischen Flüssigkeit angereichert ist, in den Behandlungsofen eingeleitet. Nach bisherigen Methoden wird über die Zugabe der organischen Flüssigkeit ein festes Kohlungspotential im Ofen eingestellt. Der Strom der Dämpfe der organischen Flüssigkeit ist dabei gleichmäßig, so daß sich zusammen mit den übrigen Komponenten z. B. Stickstoff und/oder ein Kohlenwasserstoff, im Ofen ein Gasgemisch mit einem Gehalt an ca. 20% Kolenmonoxid, 40% Wasserstoff und dem Reststickstoff und Kohlenwasserstoffen einstellte. Bei dieser Verfahrensweise wird jedoch eine relative große Menge an organischer Flüssigkeit verbraucht. Ein weiterer Nachteil bekannter Verfahren liegt in der sehr langen Aufkohlungszeit.

Durch die GB-A-818 739 ist ein Verfahren zur Herstellung einer Gasmischung aus Stickstoff und den Dämpfen einer flüssigen organischen Komponente bekannt, die zum Einsatzhärten und Schutzgasglühen von Werkstücken geeignet ist. Die organische Flüssigkeit wird dabei auf pulsierende Weise in einen Trägergasstrom aus Stickstoff zerstäubt, wonach das so erzeugte Aerosol in den Ofen geleitet wird.

Durch die GB-A-527 081 ist ein Verfahren zum Einsatzhärten metallischer Werkstücke bekannt. Dabei wird ein Gasgemisch außerhalb des Ofens vorbereitet, auf einen Druck über Umgebungsdruck verdichtet und nachfolgend in den Ofeninnenraum entspannt. Dadurch soll ein plötzlicher Druckanstieg im Ofen bewirkt werden. Über Undichtigkeiten im Ofen wird dieser Druck wieder auf Umgebungsdruck abgebaut.

Durch »Härterei-Technische Mitteilungen«, Vol. 35, Nr. 5.1980, Seiten 230 bis 237, ist ein aus Stickstoff, Methanol, Äthylacetat oder Aceton bzw. Isopropanol bestehendes Behandlungsgas bekannt. Außerdem ist es bekannt, einem Trägergas Kohlenwasserstoffe wie Propan oder Erdgas zuzumischen. Der Erfindung liegt die Aufgabe zugrunde, ein Verfahren der eingangs angegebenen Art zu entwickeln, mit dem auf wirtschaftliche Weise ein rasches Aufkohlen oder kohlungsneutrales Glühen von Metallteilen möglich ist.

Diese Aufgabe wird erfindungsgemäß dadurch gelöst, daß die organische Flüssigkeit direkt in den Ofen zu dem auf die Werkstücke einwirkenden Gasgemisch pulsierend zugegeben wird oder daß zusätzlich zu der direkten Zugabe der organischen Flüssigkeit in den Ofen ein Teil der weiteren Komponenten eben-falls pulsierend zugegeben wird, wobei letztere entweder direkt oder mit der organischen Flüssigkeit vermischt in den Ofen geleitet werden.

Mit dem erfindungsgemäßen Verfahren kann durch die direkte, pulsierende Zugabe der organischen Flüssigkeit ein im Vergleich zu bisherigen Verfahren großes Kohlenstoffpotentialgefälle zwischen Werkstückoberfläche und Kern des Werkstückes erzielt werden. Ein großes Kohlenstoffpotentialgefälle wirkt aber als zusätzliche, treibende Diffusionskraft, so daß durch den direkten pulsierenden Eintrag der organischen Flüssigkeit ein rasches Eindringen des Kohlenstoffs in das zu behandelnde Werkstück erreicht wird. Das pulsierende Zumischen verläuft so, daß zumindest die organische Flüssigkeit während der Aufkohlung bzw. des kohlungsneutralen Glühens in zahlreichen Phasen in den Ofen eingeleitet wird. In diesen Phasen steigt der Kohlenstoffgehalt des Gasgemisches bis zu einem bestimmten Niveau, während er in den Zeiträumen zwischen den Einleitungsphasen sinkt, da keine organische Flüssigkeit zugegeben wird.

Es wurde festgestellt, daß der Verbrauch an organischer Flüssigkeit beim erfindungsgemäßen Verfahren deutlich geringer. ist als bei den bekannten Verfahren (bis zu 50%). Ein weiterer Vorteil liegt in der Verkürzung der Kohlungszeit (bis zu 50%). Außerdem verbessert sich die Randzonenbeschaffenheit an erfindungsgemäß. behandelten Werkstücken, d. h. es entstehen weniger Randoxidationen.

Es hat sich als besonders vorteilhaft herausgestellt, nicht nur die organische Flüssigkeit pulsierend in den Ofen bzw. in die übrigen Komponenten einzuspeisen, sondern auch diese Komponenten, denen die organische Flüssigkeit zugemischt wird, selbst pulsierend in den Ofen einzuleiten. Es wurde festgestellt, daß durch diese Maßnahme einerseits z. B. die aufkohlende Wirkung verstärkt oder andererseits durch die im Ofen hervorgerufenen Druckwechsel eine gleichmäßigere Aufkohlung der Werkstücke bewirkt wird.

So kann z. B. eine der weiteren Komponenten ein inertes Trägergas sein. Wird dieses Gas pulsierend eingeführt, so werden im Ofen Druckschwankungen hervorgerufen. Deren Amplitude und Frequenz kann nun durch geeignete Wahl des Zeitpunkts und der Dauer einer Phase, in der Gas eingeleitet wird, so bestimmt werden, daß eine ständige Bewegung der Ofenatmosphäre die Folge ist. Auf diese Weise wird sichergestellt, daß das Gasgemisch an alle Stellen eines Werkstückes, also auch an geometrisch ungünstige Stellen oder Toträume innerhalb einer Schüttung, gleichmäßig geführt und im gesamten Ofen eine homogene Gasmischung eingestellt wird. Eine ungenügende Aufkohlung benachteiligter Werkstückoberflächen oder ein Aufkohlen bzw. ein zu starkes Aufkohlen begünstigter Werkstückoberflächen wird somit vermieden.

Eine der weiteren Komponenten kann aber auch ein Kohlenwasserstoff sein. Die Zugabe von Kohlenwasserstoffen ist beim Aufkohlen mittels organischer Flüssigkeiten üblich, da mit einer organischen Flüssigkeit in der Regel keine ausreichende Aufkohlungswirkung erzielt werden kann. Mit Methanol als organischer Flüssigkeit wird beispielsweise lediglich ein Kohlungspegel von 0,5 bis 0,6% erzielt. Die Zugabe von Kohlenwasserstoffen ermöglicht nicht nur einen höheren Kohlungspegel, sondern auch eine bessere Regelung dieses Pegels. Im Zusammenhang mit dem erfindungsgemäßen Verfahren führt die pulsierende Zugabe von Kohlenwasserstoffen zu einem weiteren wesentlichen Vorteil: Die Zugabe der Kohlenwasserstoffe kann so gewählt werden, daß die durch die pulsierende Zugabe der organischen Flüssigkeit verursachenden Druck schwankungen verstärkt werden, der Übergang von Kohlenstoff in das Metall beschleunigt und so die Aufkohlungsgeschwindigkeit weiter erhöht wird. Zu diesem Zweck ist es günstig, den Zugaberhythmus für die Kohlenwasserstoffe dem der Zugabe der organischen Flüssigkeit anzupassen.

In einer vorteilhaften Ausgestaltung des Erfindungsgedankens ist daher die organische Flüssigkeit ein Alkohol, insbesondere Methanol und sind unter den weiteren Komponenten ein inertes Trägergas, insbesondere Stickstoff und ein gasförmiger Kohlenwasserstoff, insbesondere ein Kohlenwasserstoff mit mehr als einem Kohlenstoffatom, oder eine weitere organische Flüssigkeit wie Aceton, Isopropanol, Äthylazetat enthalten. Kohlenwasserstoffe mit mehr als einem Kohlenstoffatom zerfallen bei den im Ofenraum herrschenden Temperaturen in mehrere Radikale. Dieser Effekt führt zu einer zusätzlichen Druckerhöhung im Ofen und somit zu einer weiteren Beschleunigung des Kohlenstoffüberganges.

Nach einem weiteren Merkmal des erfindungsgemäßen Verfahrens ist die Dauer der Zugabe der kohlenstoffhaltigen Komponenten gegenüber dem Zeitraum zwischen dem Ende einer Zugabe und dem Beginn der nächsten Zugabe kurz. Die Dauer der Zugabe beträgt dabei 1 sec bis 30 min, vorzugsweise 10 bis 60 sec. Der Zeitraum zwischen dem Ende einer Zugabe und dem Beginn der nächsten Zugabe beträgt 10 sec bis 60 min, vorzugsweise 20 bis 300 sec.

Nach einer vorteilhaften Ausgestaltung des Erfindungsgedankens wird kontinuierlich der Methan- und/oder Kohlendioxid- und/oder Wasserstoff- und/oder Kohlenmonoxidgehalt und/ oder der Taupunkt und/oder das Sauerstoffpotential im Gasgemisch gemessen, die Meßgrößen einer Regeleinheit zugeführt und die Dauer und der Zeitpunkt der Zugabe der kohlenstoffhaltigen Komponenten nach Vergleich der Meßgrößen mit einem jeweils vorgegebenen Sollwert in Abhängigkeit von der Differenz zwischen Sollwert und Meßgröße automatisch geregelt.

Eine für herkömmliche Verfahren typische Gasgemischzusammensetzung hatte einen Gehalt von ca. 20% Kohlenmonoxid, 40% Wasserstoff, 2 bis 5% Kohlenwasserstoffgas sowie Stickstoff. Bei dem erfindungsgemäßen Verfahren liegt der Kohlenmonoxidgehalt zwischen 5 und 30%, im Mittel etwa bei 12 bis 15%, also unter dem herkömmlichen Wert. Der Wasserstoffanteil liegt bei 10 bis 40%, wobei sich diese Zusammensetzung in Abhängigkeit von der Pulsation ändert. Der Anteil der Kohlenwasserstoffe liegt dann bei 2 bis 10%. Im folgenden soll anhand zweier Versuche das erfindungsgemäße Verfahren mit dem herkömmlichen Verfahren verglichen werden:

### Beispiel

Als Ofen diente ein Kammerofen mit Vorkammer und Ölabschreckbad, mit Zwischentüre und Eingangstüre vor der Vorkammer. Das Volumen des freien Ofenraums betrug ca. 1,5 m^{3.} Eine Charge von 193 Stck. Antriebswellen aus 16 MnCr5 mit einem Gesamtgewicht von ca. 515 kg und einer Oberfläche von ca. 5,5 m² wurde einer Aufkohlungsbehandlung unterworfen. Es wurde eine Einhärtetiefe von 0,5 mm bis 0,8 mm bei 550 HV1 mit eutektoiden Randkohlenstoffgehalt und einer Oberflächenhärte von 64 bis 66 HR_{c} verlangt. Die Aufkohlungstemperatur betrug 940° C. Das Gasgemisch wurde aus folgenden Komponenten gebildet: Als Trägergas diente Stickstoff, als organische Flüssigkeit Methanol. Dieser Alkohol wurde als Flüssigkeit in das Trägergas eingedüst. Schließlich wurde Propan gasförmig zugemischt. Diese Parameter stimmten bei den beiden folgenden Versuchen, in denen eine Charge einmal nach dem herkömmlichen Verfahren (Versuch a) und einmal nach dem erfindungsgemäßen Verfahren (Versuch b) behandelt wurde, überein.

Versuch a: Nach einem herkömmlichen Verfahren wurden pro Stunde 5,2 m³ Stickstoff, 4,8 I Methanol und 300 Propan in den Ofen geleitet. Die Dauer der Aufkohlung betrug 120 min.

Versuch b: Nach dem erfindungsgemäßen Verfahren wurden 6 m³/h Stickstoff als Grundmenge, 10,51/h Methanol und 820 I/h Propan intervallweise in 42 Intervallen ä 20 sec in den Ofen eingeleitet. Jedem Intervall schloß sich eine Pause von 60 sec an, in denen keine kohlenstoffhaltigen Komponenten in den Ofen geleitet wurden. Nach dem letzten Intervall schloß sich eine ca. 15 min dauernde Diffusionsphase an. Bei diesem Verfahren dauerte die Aufkohlung 71 Minuten.

In beiden Versuchen wird die Dauer der Aufkohlung von dem Zeitpunkt an gerechnet, an dem der Ofen die Aufkohlungstemperatur von 940° C erreicht hatte. Ein Vergleich beider Versuche zeigt die Vorteile des erfindungsgemäßen Verfahrens, wonach der Verbrauch an Methanol und die Dauer der Aufko.hlung gegenüber dem herkömmlichen Verfahren geringer bzw. kürzer ist.

## Patentansprüche

1. Verfahren zum Aufkohlen und kohlungsneutralen Glühen von Werkstücken, die in einem Ofen der Einwirkung eines aus einer pulsierend strömenden organischen Flüssigkeit und weiteren Komponenten gebildeten Gasgemisches ausgesetzt werden, dadurch gekennzeichnet, daß die organische Flüssigkeit direkt in den Ofen zu dem auf die Werkstücke einwirkenden Gasgemisch pulsierend zugegeben wird oder daß zusätzlich zu der direkten Zugabe der organischen Flüssigkeit in den Ofen ein Teil der weiteren Komponenten ebenfalls pulsierend zugegeben , wird, wobei letztere entweder direkt oder mit der organischen Flüssigkeit vermischt in den Ofen geleitet werden.

2. Verfahren nach Anspruch 1, dadurch gekennzeichnet, daß die organische Flüssigkeit ein Alkohol ist und unter den weiteren Komponenten ein inertes Trägergas und ein gasförmiger Kohlenwasserstoff oder eine weitere organische Flüssigkeit enthalten sind.

3. Verfahren nach Anspruch 2, dadurch gekennzeichnet, daß die organische Flüssigkeit Methanol ist.

4. Verfahren nach Anspruch 2, dadurch gekennzeichnet, daß das inerte Trägergas Stickstoff ist.

5. Verfahren nach Anspruch 2, dadurch gekennzeichnet, daß der gasförmige Kohlenwasserstoff ein Kohlenwasserstoff mit mehr als einem Kohlenstoffatom ist.

6. Verfahren nach Anspruch 2, dadurch gekennzeichnet, daß die organische Flüssigkeit Azeton, Isopropanol oder Äthylazetat ist.

7. Verfahren nach einem der Ansprüche 1 bis 6, dadurch gekennzeichnet, daß die Dauer der Zugabe 1 Sekunde bis 30 Minuten beträgt und der Zeitraum zwischen dem Ende einer Zugabe und dem Beginn der nächsten Zugabe 10 Sekunden bis 60 Minuten beträgt.

8. Verfahren nach Anspruch 7, dadurch gekennzeichnet, daß die Dauer der Zugabe 10 Sekunden bis 60 Sekunden beträgt und der Zeitraum zwischen dem Ende einer Zugabe und dem Beginn der nächsten Zugabe 20 Sekunden bis 300 Sekunden beträgt.

9. Verfahren nach einem der Ansprüche 1 bis 7, dadurch gekennzeichnet, daß kontinuierlich der Methan- und/oder Kohlendioxid- und/oder Wasserstoff- und/oder Kohl'enmonoxidgehalt und/oder der Taupunkt und/oder das Sauerstoffpotential im Gasgemisch gemessen, die Meßgrößen einer Regeleinheit zugeführt werden und die Dauer und der Zeitpunkt der Zugabe der kohlenstoffhaltigen Komponenten nach Vergleich der Meßgrößen mit einem jeweils vorgegebenen Sollwert in Abhängigkeit von der Differenz zwischen Sollwert und Meßgröße automatisch geregelt werden.

## Claims

- 1. A process for the carbonisation of workpieces and for their heat treatment without affecting the carbon content, in which the workpieces are exposed in a furnace to the effect of a gas mixture formed from an intermittently flowing organic liquid and further components, characterised in that the organic liquid ist fed intermittently directly into the furnace to the gas mixture which acts upon the workpieces, or that, in addition to the direct addition of the organic liquid, a part of the further components is fed into the furnace also intermittently, the latter being fed into the furnace either directly or mixed with the organic liquid.

2. A process as claimed in Claim 1, characterised in that the organic liquid is an alcohol and the further components include an inert carrier gas, and a gaseous hydrocarbon or a further organic liquid.

3. A process as claimed in Claim 2, characterised in that the organic liquid is methanol.

4. A process as claimed in Claim 2, characterised in that the inert carrier gas is nitrogen.

5. A process as claimed in Claim 2, characterised in that the gaseous hydrocarbon is a hydrocarbon containing more than one carbon atom.

6. A process as claimed in Claim 2, characterised in that the organic liquid is acetone, isopropanol, or ethyl acetate.

7. A process as claimed in one of Claims 1 to 6, characterised in that the duration of the addition is from 1 second to 30 minutes, and the period of time between the end of one addition and the beginning of the next addition is from 0 seconds to 60 minutes.

8. A process as claimed in Claim 7, characterised in that the duration of the addition is from 10 seconds to .60 seconds and the period of time between the end of one addition and the beginning of the next addition is from 20 seconds to 300 seconds.

9. A process as claimed in one of Claims 1 to 7, characterised in that the methane and/or carbon dioxide and/or hydrogen and/or carbon monoxide content, and/or the dew point, and/or the oxygen potential of the gas mixture is or are continuously measured, the measured values are fed to a control unit, and after comparison of the measured values with a predetermined theoretical value the duration and time of the addition of the carbon-containing components are automatically regulated in dependence upon the difference between the theoretical value and the measured value.

## Revendications

1. Procédé pour la cémentation et le revenu à carburation neutre de pièces qui sont soumises dans un four à l'action d'un mélange gazeux s'écoulant de manière pulsatoire, formé d'un liquide organique et d'autres composants, caractérisé en ce que le liquide organique est ajouté de manière pulsatoire directement dans le four au mélange gazeux agissant sur les pièces ou en ce, qu'en plus de l'ajout direct du liquide organique dans le four, une partie des autres composants est également ajoutée de manière pulsatoire, ces dernièrs étant amenés dans le four soit directement soit mélangés au liquide organique.

2. Procédé selon la revendication 1, caractérisé en ce que le liquide organique est un alcool et en ce que les autres composants contiennent un gaz porteur inerte et un hydrocarbure sous forme gazeuse ou un autre liquide organique.

3. Procédé selon la revendication 2, caractérisé en ce que le liquide organique est le méthanol.

4. Procédé selon la revendication 2, caractérisé en ce que le gaz porteur inerte est t'azote.

5. Procédé selon la revendication 2, caractérisé en ce que l'hydrocarbure sous forme gazeuse est un hydrocarbure avec plus d'un atome de carbone.

6. Procédé selon la revendication 2, caractérisé en ce que le liquide organique est l'acétone, l'isopropanol ou l'acétate d'éthyle.

7. Procédé selon l'une des revendications 1 à 6, caractérisé en ce que la durée de l'addition va de 1 seconde à 30 minutes et l'intervallé de temps entre la fin d'une addition et le début de l'addition suivante va de 10 secondes à 60 minutes.

8. Procédé selon la revendication 7, caractérisé en ce que la durée de l'addition va de 10 secondes à 60 secondes et l'intervalle de temps entre la fin d'une addition et le commencement de l'addition suivante va de 20 secondes à 300 secondes.

9. Procédé selon l'une des revendications 1 à 7, caractérisé en ce qu'on mesure de manière continue dans le mélange gazeux la teneur en méthane et/ou dioxyde de carbone et/ou hydrogène et/ou monoxyde de carbone et/ou lé point de rosée et/ou le potentiel oxygène, on transmet les valeurs mesurées à une unité de régulation et on règle automatiquement la durée et le moment de l'addition des composants contenant du carbone après comparaison des valeurs mesurées avec des valeurs de consigne respectives en fonction de l'écart entre valeur de consigne et valeur mesurée.
